# EUROPÄISCHE PATENTANMELDUNG

(11) **EP 4 624 658 A1**
(43) Veröffentlichungstag der Anmeldung: **01.10.2025**
(21) Anmeldenummer: 24165834.3
(22) Anmeldetag: 25.03.2024
(51) Int. Cl.: D21H 19/20, D21H 19/22, D21H 19/40, D21H 19/82, D21H 19/84, D21H 21/16, D21H 27/10

(54) **HEISSSIEGELBARES BARRIEREMATERIAL FÜR VERPACKUNGEN IM LEBENSMITTEL- UND NON-FOOD-BEREICH**

(71) Anmelder: Fjord Paper Flensburg GmbH, 24941 Flensburg (DE)
(72) Erfinder: Neukirch, Matthias, 24943 Flensburg (DE); Eisernitz, Svenja, 27941 Flensburg (DE)
(74) Vertreter: Müller-Boré & Partner Patentanwälte PartG mbB

(57) **Zusammenfassung**

Die vorliegende Erfindung betrifft ein heißsiegelbares Barrierematerial, umfassend ein Trägersubstrat; und
eine Barrierebeschichtung, die auf mindestens einer Seite des Trägersubstrats angeordnet ist,
wobei die Barrierebeschichtung aus Polyvinylalkohol (PVOH) und/oder Ethylen-Vinylalkohol-Copolymer (EVOH) aufgebaut ist und weiter Tannin in einer Menge von 5 Gew.-% bis 25 Gew.-%, bezogen auf das Gesamtgewicht der Barrierebeschichtung, umfasst.

## Beschreibung

Die vorliegende Erfindung betrifft ein heißsiegelbares Barrierematerial für Verpackungen im Lebensmittel- und Non-Food-Bereich, sowie ein Verfahren zu dessen Herstellung.

Verpackungsprodukte und Behälter aus Cellulosematerial, wie Papier und Pappe, werden für die Verpackung von Getränkebehältern, Tiefkühlkost, Getreide und einer Vielzahl anderer Lebensmittel und Non-Food-Konsumgüter verwendet. Dies erfordert häufig verbesserte Barriereeigenschaften, einschließlich einer Öl-, Fett-, Wasser- und/oder Feuchtigkeitsdampfbarriere. Dafür wird das Papier oder die Pappe mit Beschichtungen aus Wachsen, Polymeren, Fluorkohlenwasserstoffen und dergleichen beschichtet oder behandelt. Insbesondere eignet sich Polyvinylalkohol als Barrierebeschichtung, um eine optimale und sichere Barrierewirkung gegen Fette, Öle, Sauerstoff und Aromen zu erzielen.

Um eine Verpackung zu verschließen oder einen Behälter, wie Becher, zu formen, können mittels Heißsiegeln die Kunststoffe der Beschichtungen fest und permanent miteinander verbunden werden. Für das Heißsiegeln werden eine Wärmequelle, welche eine Temperatur aufweist, die warm genug ist, um den Kunststoff der Beschichtung zu schmelzen, und eine Andruckeinheit, welche beide Verpackungshälften aneinanderpresst, benötigt.

Barrierebeschichtungen, bestehend aus Polyvinylalkohol, haben jedoch den Nachteil, dass für eine feste Siegelung hohe Siegeltemperaturen von 200 ± 20°C benötigt werden. Die hohen Siegeltemperaturen können zu Problemen bei temperaturempfindlichen Waren, beispielweise Schokolade, führen. An den Heißsiegelmaschinen selbst führen die hohen Temperaturen ebenfalls zu Problemen, denn sie arbeiten an der oberen Temperaturgrenze, was zu häufigen Ausfällen führt. Außerdem wird durch die hohen Temperaturen die Taktfrequenz herabgesetzt, da die Siegelzeit pro Naht verlängert ist.

Der vorliegenden Erfindung liegt daher die technische Aufgabe zugrunde, ein heißsiegelbares Barrierematerial bereitzustellen, bei welchem die Siegeltemperatur der Barrierebeschichtung verringert ist.

Die vorstehend beschriebene Aufgabe wird durch die in den Ansprüchen gekennzeichneten Ausführungsformen der vorliegenden Erfindung gelöst. Insbesondere wird erfindungsgemäß ein heißsiegelbares Barrierematerial bereitgestellt, umfassend:
ein Trägersubstrat; und
eine Barrierebeschichtung, die auf mindestens einer Seite des Trägersubstrats angeordnet ist,
wobei die Barrierebeschichtung aus Polyvinylalkohol (PVOH) und/oder Ethylen-Vinylalkohol-Copolymer (EVOH) aufgebaut ist und weiter Tannin in einer Menge von 5 Gew.-% bis 25 Gew.-%, bezogen auf das Gesamtgewicht (100 Gew.-%) der Barrierebeschichtung, umfasst.

Durch das erfindungsgemäße heißsiegelbare Barrierematerial lassen sich nicht nur Waren schonender verpacken, auch die Taktfrequenz an den Verpackungsmaschinen kann damit erhöht werden. Die niedrigen Siegeltemperaturen führen zudem zu Energieeinsparungen an den Verpackungsmaschinen.

Das erfindungsgemäße heißsiegelbare Barrierematerial umfasst mindestens ein Trägersubstrat. Das Trägersubstrat verleiht der Verpackung seine Form.

Das Trägersubstrat umfasst vorzugsweise Zellstofffasern, und der Anteil der Zellstofffasern ist vorzugsweise größer als oder gleich 90 Gew.-%, bezogen auf die Gesamtmasse des Trägersubstrats und bestimmt als ofentrockener Massenanteil. Weiter bevorzugt wird als Trägersubstrat Papier oder ein Papiersubstrat eingesetzt.

Unter dem Begriff "Papier" wird im Rahmen der vorliegenden Erfindung Papier mit einem Quadratmetergewicht ≤ 150 g/m², vorzugsweise ≤ 100 g/m², besonders bevorzugt ≤ 80 g/m², verstanden.

Besonders bevorzugt eignet sich als Trägersubstrat erfindungsgemäß ein ungestrichenes Papiersubstrat oder ein nicht oberflächenbehandeltes Streichrohpapiersubstrat. Unter einem ungestrichenen Papiersubstrat wird im Rahmen der vorliegenden Erfindung ein Papiersubstrat verstanden, welches keine durch Streichen aufgebrachte Schichten umfasst. Gegebenenfalls kann es jedoch Schichten umfassen, die nicht durch Streichen aufgetragen werden oder wurden. So kann ein ungestrichenes Papiersubstrat präpariert sein und beispielsweise eine mit Stärke imprägnierte Oberfläche bzw. eine Stärkeschicht (vorzugsweise aufgebracht auf der der Zwischenschicht bzw. der Barriereschicht gegenüberliegenden Seite des Trägersubstrats, d.h. die "Rückseite" des Trägersubstrats) umfassen. Beispielsweise kann die Rückseite eines Papiersubstrats mit einer Stärkeschicht, vorzugsweise modifizierte Stärke, insbesondere bevorzugt modifizierter Maisstärke, beschichtet sein. Durch eine rückseitige Beschichtung lassen sich die Eigenschaften des resultierenden Barrierematerials verbessern. Beispielsweise ist es somit möglich, ein rückseitig bedruckbares Barrierematerial bereitzustellen.

Unter einem gestrichenen Papiersubstrat wird im Rahmen der vorliegenden Erfindung ein Papiersubstrat verstanden, welches ein oder mehrere, durch Streichen aufgebrachte, Schichten umfasst, insbesondere ein zwei-, drei-, vier- oder mehrschichtiges Papiersubstrat. Als Schichten eines solchen gestrichenen Papiersubstrats kommen Funktionsschichten und strukturbildende Schichten (etwa Ausgleichsschichten zur Glättung der Oberfläche) in Frage.

Unter einem nicht oberflächenbehandelten Streichrohpapiersubstrat wird im Rahmen der vorliegenden Erfindung ein Papiersubstrat verstanden, welches ungestrichen und unpräpariert ist. Ein nicht oberflächenbehandeltes Streichrohpapier weist eine besonders gute Rezyklierbarkeit und eine besonders gute Umweltverträglichkeit auf. Ein nicht oberflächenbehandeltes Streichrohpapier wird üblicherweise nicht in einer Leimpresse behandelt. Das Streichrohpapier kann alternativ bereits mithilfe einer in die Papiermaschine integrierten Beschichtungsvorrichtung mit einer Zwischenschicht, beispielsweise ausgeführt als Vorstrich, versehen werden.

Das erfindungsgemäße heißsiegelbare Barrierematerial umfasst mindestens eine Barrierebeschichtung, die auf mindestens einer Seite des Trägersubstrats angeordnet ist, wobei die Barrierebeschichtung im Wesentlichen aus Polyvinylalkohol (PVOH) und/oder Ethylen-Vinylalkohol-Copolymer (EVOH), vorzugsweise aus Polyvinylalkohol, aufgebaut ist und erfindungsgemäß weiter Tannin umfasst. Die Barrierebeschichtung verleiht der Verpackung seine bevorzugte Barrierewirkung gegen Fette, Öle, Sauerstoff und Aromen, sowie seine Heißsiegelbarkeit.

Vorzugsweise weist die Barrierebeschichtung eine Schichtdicke im Bereich von 1 bis 20 µm, weiter bevorzugt im Bereich von 2 µm bis 15 µm, und besonders bevorzugt im Bereich von 3 µm bis 10 µm auf. Wenn die Schichtdicke im vorstehend definierten Bereich liegt, weist die Barrierebeschichtung eine hervorragende Barrierewirkung gegen Fette, Öle, Sauerstoff und Aromen, sowie eine hervorragende Heißsiegelbarkeit auf.

Die Barrierebeschichtung des erfindungsgemäßen Barrierematerials umfasst vorzugsweise Polyvinylalkohol. Der erfindungsgemäße Polyvinylalkohol dient als Bindemittel und gleichzeitig als Siegelmasse in der Barrierebeschichtung, wobei der Polyvinylalkohol modifiziert und/oder nicht-modifiziert, vorzugsweise aus nicht-modifiziertem Polyvinylalkohol und Gemischen davon, vorliegen kann.

Vorzugsweise weist der Polyvinylalkohol in einer 4%igen wässrigen Lösung bei 20°C eine Viskosität von ≤ 9 mPa*s, weiter bevorzugt ≤ 7 mPa*s, auf. Die Messung erfolgt nach DIN 53015 "Dynamische Viskosität newtonscher Flüssigkeiten mit dem Kugelfallviskosimeter nach Höppler".

Darüberhinaus liegt der Polyvinylalkohol vorzugsweise vernetzt, insbesondere quervernetzt, vor. Ein geeignetes Vernetzungsmittel kann ausgewählt sein aus der Gruppe, bestehend aus Formaldehyd, Glyoxal, Zirconiumverbindungen, einschließlich Ammoniumzirconium (IV)-carbonat und Zirconium (IV)-carbonat, Polyamidaminepichlorhydrinharzen, Borsäure und Dihydroxy-bis(ammonium lactato)titan (IV), wobei insbesondere Glyoxal hierfür eingesetzt wird.

Durch die Vernetzung, insbesondere Quervernetzung, weist das erfindungsgemäße Barrierematerial eine verbesserte Stabilität auf.

In einer bevorzugten Ausführungsform beträgt der Anteil des Polyvinylalkohols mehr als 50 Gew.-%, weiter bevorzugt mehr als 73 Gew.-% und besonders bevorzugt mehr als 83 Gew.-%, bezogen auf die Gesamtmasse der Barrierebeschichtung. Wenn der Anteil des Polyvinylalkohols unterhalb des vorstehenden Minimums liegt, weist die Barrierebeschichtung eine unzureichende Barrierewirkung gegen Fette, Öle, Sauerstoff und Aromen, sowie eine unzureichende Heißsiegelbarkeit auf.

Die Barrierebeschichtung des erfindungsgemäßen Barrierematerials umfasst Tannin. Unter dem Begriff "Tannin" werden im Rahmen der vorliegenden Erfindung Polyhydroxyphenole verstanden. Das erfindungsgemäße Tannin dient dazu, die Siegeltemperatur der Barrierebeschichtung zu verringern. Des Weiteren weist die Barrierebeschichtung durch das Tannin antivirale und antibakterielle Eigenschaften auf. Das Tannin kann dabei in salzfreier Form oder in Salzform, beispielsweise als Natriumsalz, vorliegen.

Gemäß der vorliegenden Erfindung liegt ein Anteil des Tannins im Bereich von 5 Gew.-% bis 25 Gew.-%, bezogen auf die Gesamtmasse der Barrierebeschichtung. In einer bevorzugten Ausführungsform liegt ein Anteil des Tannins im Bereich von 10 Gew.-% bis 20 Gew.-% und weiter bevorzugt im Bereich von 13 bis 17 Gew.-%, bezogen die Gesamtmasse der Barrierebeschichtung. Wenn der Anteil des Tannins unterhalb des vorstehend definierten Bereichs liegt, wird die Siegeltemperatur der Barrierebeschichtung nicht ausreichend abgesenkt. Wenn der Anteil des Tannins oberhalb des vorstehend definierten Bereichs liegt, wirkt sich dies negativ auf die Barrierewirkung gegen Wasser, Fette, Öle, Sauerstoff und Aromen aus.

In einer bevorzugten Ausführungsform weist das Barrierematerial eine Zwischenschicht, umfassend anorganische Pigmente, welche zwischen dem Trägersubstrat und der Barrierebeschichtung angeordnet ist, auf.

Vorzugsweise umfasst die Zwischenschicht neben den anorganischen Pigmenten mindestens ein synthetisches Polymer als Bindemittel, weiter bevorzugt ist das synthetische Polymer Styrol-Butadien-Latex.

Vorzugsweise ist ein "Bindemittel : Pigment-Verhältnis" innerhalb der Zwischenschicht im Bereich von 3:7 bis 1:9, bezogen auf die Massenanteile (in %) von Bindemittel bzw.

Pigment in der Zwischenschicht.

In einer bevorzugten Ausführungsform weist die Zwischenschicht ein Flächengewicht von 2 bis 20 g/m², weiter bevorzugt von 5 bis 15 g/m², und besonders bevorzugt von 7 bis 12 g/m², auf.

Ein weiterer Aspekt der vorliegenden Erfindung betrifft ein Verfahren zur Herstellung eines heißsiegelbaren Barrierematerials, umfassend die Schritte:
(i) Bereitstellen eines Trägersubstrats; und
(ii) Auftragen einer Barrierebeschichtung, wobei die Barrierebeschichtung aus Polyvinylalkohol und/oder Ethylen-Vinylalkohol-Copolymer aufgebaut ist und weiter Tannin in einer Menge von 5 Gew.-% bis 25 Gew.-%, bezogen auf das Gesamtgewicht der Barriere Beschichtung umfasst, auf mindestens eine Seite des Trägersubstrats.

Gemäß der vorliegenden Erfindung umfasst das erfindungsgemäße Verfahren den Schritt (i) des Bereitstellens eines Trägersubstrats. Sämtliche vorstehenden Ausführungen bezüglich des Trägersubstrats im erfindungsgemäßen Barrierematerial treffen auch für das erfindungsgemäße Verfahren zur Herstellung des erfindungsgemäßen Barrierematerial zu.

Gemäß der vorliegenden Erfindung umfasst das erfindungsgemäße Verfahren den Schritt (ii) des Auftragens einer Barrierebeschichtung, umfassend Polyvinylalkohol und Tannin, auf mindestens eine Seite des Trägersubstrats, wobei ein Anteil des Tannins im Bereich von 5 Gew.-% bis 25 Gew.-%, bezogen auf die Gesamtmasse der Barrierebeschichtung, liegt. Sämtliche vorstehenden Ausführungen bezüglich der Barrierebeschichtung im erfindungsgemäßen Barrierematerial treffen auch für das erfindungsgemäße Verfahren zur Herstellung des erfindungsgemäßen Barrierematerial zu.

In einer bevorzugten Ausführungsform unterteilt sich der Schritt (ii) in die Unterschritte (iia) bis (iic), wobei die Unterschritte (iia) bis (iic) wie folgt charakterisiert sind:
(iia) Bereitstellen oder Herstellen einer Barrierebeschichtungszusammensetzung, umfassend Polyvinylalkohol und Tannin,
(iib) Aufbringen der Barrierebeschichtungszusammensetzung aus Schritt (iia) auf mindestens eine Seite des Trägersubstrats, so dass eine Barrierebeschichtung ausgebildet wird, und
(iic) Trocknen und/oder Vernetzen der in Schritt (iib) ausgebildeten Barrierebeschichtung.

In einer bevorzugten Ausführungsform umfasst das erfindungsgemäße Verfahren zur Herstellung zusätzlich den folgenden Schritt (iii), welcher vor dem Schritt (ii) durchgeführt wird:
(iii) Aufbringen einer Zwischenschicht, umfassend anorganische Pigmente, auf die mindestens eine Seite des Trägersubstrats, auf welche die Barrierebeschichtung aufgetragen wird,

Sämtliche vorstehenden Ausführungen bezüglich der Zwischenschicht im erfindungsgemäßen Barrierematerial treffen auch für das erfindungsgemäße Verfahren zur Herstellung des erfindungsgemäßen Barrierematerial zu.

In einer weiter bevorzugten Ausführungsform unterteilt sich der vorstehend genannte Schritt (iii) in die Unterschritte (iiia) bis (iiic), wobei die Unterschritte (iiia) bis (iiic) wie folgt charakterisiert sind:
(iiia) Bereitstellen oder Herstellen einer Zwischenschichtzusammensetzung, umfassend anorganische Pigmente,
(iiib) Aufbringen der Zwischenschichtzusammensetzung aus Schritt (iiia) auf die mindestens eine Seite des Trägersubstrats auf welche die Barrierebeschichtung aufgetragen wird, so dass eine Zwischenschicht ausgebildet wird, und
(iiic) Trocknen und/oder Vernetzen der in Schritt (iiib) ausgebildeten Zwischenschicht.

Im Rahmen der vorliegenden Erfindung sind dem Fachmann verschiedene Techniken zum "Auftragen" von Schichten bzw. Beschichtungen und Schichtzusammensetzungen bzw. Beschichtungszusammensetzungen bekannt. Diese Techniken, welche als "Streichen" bezeichnet werden, umfassen beispielsweise: Bladestreichen, Streichen mit Filmpresse, Gussstreichen, Vorhangstreichen ("Curtain Coating"), Rakelstreichen, Luftbürstenstreichen oder Sprühstreichen. Erfindungsgemäß bevorzugt sind das Luftbürstenstreichen und das Rakelstreichen.

Im Rahmen der vorliegenden Erfindung sind dem Fachmann verschiedene Techniken zum "Trocknen und/oder Vernetzen" von Schichtzusammensetzungen bzw. Beschichtungszusammensetzungen bekannt.

In einer bevorzugten Ausführungsform des erfindungsgemäßen Verfahrens zur Herstellung wird die Barrierebeschichtung innerhalb von fünf Tagen, weiter bevorzugt innerhalb von drei Tagen und besonders bevorzugt innerhalb von einem Tag nach der Herstellung, auf das Trägersubstrat aufgetragen. Dadurch kann die Siegeltemperatur weiter verringert werden im Vergleich zu Barrierebeschichtungen die vor dem Auftragen länger als fünf Tage gelagert werden.

Ein weiterer Aspekt der vorliegenden Erfindung betrifft ein Verfahren zum Heißversiegeln eines erfindungsgemäßen Barrierematerials, umfassend die folgenden Schritte:
(i) Bereitstellen des erfindungsgemäßen Barrierematerials,
(ii) Aufeinanderlegen des bereitgestellten erfindungsmäßigen Barrierematerials, so das Oberfläche auf Oberfläche der Barrierebeschichtung zu liegen kommt,
(iii) Anpressen des auf die Oberfläche aufliegenden Barrierematerials unter Einwirkung von Wärme, sodass die Barrierebeschichtung zumindest in dem auf der Oberfläche aufliegenden Teil bis in den schmelzflüssigen Zustand erwärmt wird,
(iv) Reduzieren des Anpressdruckes und der Einwirkung von Wärme, sodass die in den schmelzflüssigen Zustand gebrachte Schicht abkühlt.

Ein weiterer Aspekt der vorliegenden Erfindung betrifft die Anwendung des erfindungsgemäßen Barrierematerials als Verpackungsmaterial und/oder zur Verpackung eines Produktes. Durch die Verwendung des erfindungsgemäßen Barrierematerials wird das Durchdringen von Fetten, Ölen, Sauerstoff und Aromen verhindert und damit wird das verpackte Produkt vorteilhaft geschützt. Zudem kann das Produkt durch die verringerte Heißsiegeltemperatur schonend verpackt werden.

Ein weiterer Aspekt der vorliegenden Erfindung betrifft die Verwendung von Tannin um die Schmelztemperatur von Polyvinylalkohol und/oder Ethylen-Vinylalkohol-Copolymer in einer Barrierebeschichtung von einem heißsiegelbaren Barrierematerial zu verringern, wobei ein Anteil des Tannins in der Barrierebeschichtung im Bereich von 5 Gew.-% bis 25 Gew.-% liegt. Sämtliche vorstehende Ausführungen bezüglich des erfindungsgemäßen Barrierematerials treffen auch auf die erfindungsgemäße Anwendung zur Verringerung der Schmelztemperatur zu.

Durch die reduzierte Heißsiegeltemperatur ist die vorliegende Erfindung besonders vorteilhaft für temperaturempfindliche Lebensmittel, beispielsweise im Bereich Schokolade sowie mit Schokolade gefüllte und mit Schokolade überzogene Lebensmittel, aber auch für andere temperaturempfindliche Lebensmittel oder auch temperaturempfindliche Non-Food-Ware.

Die Figuren zeigen:
**FIG. 1** zeigt die Festigkeit (in N) von Siegelnähten bei Barrierebeschichtungen mit unterschiedlichem Tannin-Anteil (Beispiele 1 bis 3 und Vergleichsbeispiel 1) bei verschiedenen Siegeltemperaturen. Die Messung der Festigkeit wurde direkt nach dem Heißsiegeln (hot tack) gemessen, und zwar mittels dem Laborsiegelgerät Labormaster HCT mit integrierter Kraftmessung bei einer Abzugsgeschwindigkeit von 6 m/min.
FIG. 2 zeigt die Festigkeit (in N) von Siegelnähten bei Barrierebeschichtungen mit unterschiedlichem Tannin-Anteil (Beispiele 1 bis 3 und Vergleichsbeispiel 1) bei verschiedenen Siegeltemperaturen. Die Messung der Festigkeit wurde 4 Tagen nach dem Heißsiegeln (cold tack) gemessen, und zwar mittels dem Laborsiegelgerät Labormaster HCT mit integrierter Kraftmessung bei einer Abzugsgeschwindigkeit von 6 m/min.

### Beispiele

Die folgenden Beispiele dienen der Veranschaulichung der vorliegenden Erfindung, ohne jedoch hierauf beschränkt zu sein.

### Beispiel 1:

Tannin, gelöst in Wasser, wird mit 25%iger NaOH-Lösung versetzt, um einen pH 7 einzustellen. Anschließend wird diese Lösung in eine Lösung aus Polyvinylalkohol (Mowiol 6-98), Metolat 700, Agitan 351 und Wasser dosiert. Zu dieser Lösung wird 42% iges Cartabond TSI dosiert, um eine Barrierebeschichtungsflüssigkeit zu erhalten. Die Barrierebeschichtungsflüssigkeit wird auf die vorgestrichene Seite eines Papieres mit einer flächenbezogenen Masse von 50 g/m² als Trägersubstrat mit Hilfe der Laborstreichmaschine Multicoater RK 303 der Firma Erichson mittels Rakelsystem aufgebracht und getrocknet, wobei die Barrierebeschichtung eine flächenbezogene Masse von 4 g/m² und einen Tannin-Anteil von 10 Gew.-%, bezogen auf die Gesamtmasse der Barrierebeschichtung, aufweist.

Das getrocknete Barrierematerial wird beschichtete Barriereseite auf beschichtete Barriereseite übereinandergelegt und eine Siegelnaht, mit flachen Siegelbacken mit den Abmessungen 1 x 6 cm, mittels des Laborsiegelgeräts Labormaster HCT 3200 mit einer Siegelzeit von 0,3 Sekunden bei unterschiedlichen Temperaturen erzeugt. Die Festigkeit (in N) der Siegelnaht, gemessen im Labormaster HCT mit integrierter Kraftmessung bei einer Abzugsgeschwindigkeit von 6 m/min in Bezug auf die Siegeltemperatur, ist in den Figuren 1 und 2 dargestellt. Dabei zeigt die Figur 1 die Festigkeit (in N) der Siegelnaht unmittelbar nach dem Siegeln (hot tack) und die Figur 2 die Festigkeit (in N) der Siegelnaht nach einer Standzeit von 4 Tagen (cold tack).

### Beispiel 2:

Herstellung eines Barrierematerials wie in Beispiel 1 definiert, wobei der Anteil des Tannins 15 Gew.-%, bezogen auf die Gesamtmasse der Barrierebeschichtung, beträgt. Eine Siegelnaht wird mittels des Laborsiegelgeräts Labormaster HCT 3200 mit einer Siegelzeit von 0,3 Sekunden bei unterschiedlichen Temperaturen durchgeführt. Die gemessene Festigkeit (in N) der Siegelnaht ist in den Figuren 1 und 2 dargestellt.

### Beispiel 3:

Herstellung eines Barrierematerials wie in Beispiel 1 definiert, wobei der Anteil des Tannins 20 Gew.-%, bezogen auf die Gesamtmasse der Barrierebeschichtung, beträgt. Eine Siegelnaht wird mittels des Laborsiegelgeräts Labormaster HCT 3200 mit einer Siegelzeit von 0,3 Sekunden bei unterschiedlichen Temperaturen durchgeführt. Die gemessene Festigkeit (in N) der Siegelnaht ist in den Figuren 1 und 2 dargestellt.

### Vergleichsbeispiel 1:

Herstellung eines Barrierematerials wie in Beispiel 1 definiert, wobei kein Tannin enthalten ist. Eine Siegelnaht wird mittels des Laborsiegelgeräts Labormaster HCT 3200 mit einer Siegelzeit von 0,3 Sekunden bei unterschiedlichen Temperaturen durchgeführt. Die gemessene Festigkeit der Siegelnaht ist in den Figuren 1 und 2 dargestellt.

Wie aus FIGs. 1 und 2 ersichtlich, konnte durch den Zusatz von Tannin in die Barrierebeschichtung die Heißsiegeltemperatur vorteilhaft gesenkt werden. Hierbei erwies sich ein Tannin-Anteil von 15 Gew.-% und 20 Gew.-%, bezogen auf die Gesamtmasse der Barrierebeschichtung, als besonders vorteilhaft. In allen Beispielen konnte eine gute Festigkeit der Siegelnaht sowohl unmittelbar nach dem Heißsiegeln (hot tack) als auch vier Tagen danach (cold tack) erreicht werden.

### Vergleichsbeispiel 2:

Herstellung eines Barrierematerials wie in Beispiel 1 definiert, wobei die Barrierebeschichtungszusammensetzung nach der Herstellung für 6 Tage im Labor bei Raumtemperatur ohne Rühren in einem geschlossenen Gefäß stehen gelassen wurde, bevor die Barrierebeschichtungszusammensetzung auf das Trägersubstrat aufgetragen und getrocknet wurde.

### Vergleichsbeispiel 3:

Herstellung eines Barrierematerials wie in Beispiel 2, wobei die Barrierebeschichtungszusammensetzung nach der Herstellung für 6 Tage stehen gelassen wurde, bevor die Barrierebeschichtungszusammensetzung auf das Trägersubstrat aufgetragen und getrocknet wurde.

### Vergleichsbeispiel 4:

Herstellung eines Barrierematerials wie in Beispiel 3, wobei die Barrierebeschichtungszusammensetzung nach der Herstellung für 6 Tage stehen gelassen wurde, bevor die Barrierebeschichtungszusammensetzung auf das Trägersubstrat aufgetragen und getrocknet wurde.

## Patentansprüche

1. Heißsiegelbares Barrierematerial, umfassend
ein Trägersubstrat; und
eine Barrierebeschichtung, die auf mindestens einer Seite des Trägersubstrats angeordnet ist,
wobei die Barrierebeschichtung aus Polyvinylalkohol und/oder Ethylen-Vinylalkohol-Copolymer, vorzugsweise Polyvinylalkohol, aufgebaut ist und weiter Tannin in einer Menge von 5 Gew.-% bis 25 Gew.-%, bezogen auf das Gesamtgewicht der Barrierebeschichtung, umfasst.

2. Heißsiegelbares Barrierematerial nach Anspruch 1, wobei das Trägersubstrate Zellstofffasern umfasst, und der Anteil der Zellstofffasern größer oder gleich 90 Gew.-%, bezogen auf die Gesamtmasse des Trägersubstrates, beträgt.

3. Heißsiegelbares Barrierematerial nach Anspruch 1 oder 2, wobei der Polyvinylalkokohl aus der Gruppe, bestehend aus nicht-modifiziertem Polyvinylalkohol und Gemischen davon, ausgewählt ist.

4. Heißsiegelbares Barrierematerial nach einem der Ansprüche 1 bis 3, wobei der der Polyvinylalkohol in einer 4%igen wässrigen Lösung bei 20°C eine Viskosität von ≤ 9 mPa*s, gemessen nach DIN 53015, aufweist.

5. Heißsiegelbares Barrierematerial nach einem der Ansprüche 1 bis 4, weiter umfassend eine Zwischenschicht, umfassend anorganische Pigmente, welche zwischen dem Trägersubstrat und der Barrierebeschichtung angeordnet ist.

6. Heißsiegelbares Barrierematerial nach Anspruch 5, wobei das anorganische Pigmente kalziniertes Kaolin ist.

7. Verfahren zur Herstellung eines heißsiegelbaren Barrierematerials, umfassend die Schritte:
(i) Bereitstellen eines Trägersubstrats; und
(ii) Auftragen einer Barrierebeschichtung, wobei die Barrierebeschichtung aus Polyvinylalkohol und/oder Ethylen-Vinylalkohol-Copolymer aufgebaut ist und weiter Tannin in einer Menge von 5 Gew.-% bis 25 Gew.-%, bezogen auf das Gesamtgewicht der Barrierebeschichtung, umfasst,
auf mindestens eine Seite des Trägersubstrats.

8. Verfahren zur Herstellung nach Anspruch 7, weiter umfassend den folgenden Schritt (iii), welcher vor dem Schritt (ii) durchgeführt wird:
(iii) Aufbringen einer Zwischenschicht, umfassend anorganische Pigmente, auf die mindestens eine Seite des Trägersubstrats, auf welche die Barrierebeschichtung aufgetragen wird.

9. Verfahren zur Herstellung nach Anspruch 7 oder 8, wobei die Barrierebeschichtung nach Herstellung innerhalb von vier Tagen auf das Trägersubstrat aufgetragen wird.

10. Verwendung des heißsiegelbaren Barrierematerials nach einem der Ansprüche 1 bis 6 als Verpackungsmaterial.

11. Verwendung von Tannin, um die Schmelztemperatur von Polyvinylalkohol und/oder Ethylen-Vinylalkohol-Copolymer in einer Barrierebeschichtung von einem heißsiegelbaren Barrierematerial zu verringern,
wobei ein Anteil des Tannins in der Barrierebeschichtung im Bereich von 5 Gew.-% bis 25 Gew.-% liegt.
